# EUROPÄISCHE PATENTSCHRIFT

(11) **EP 0 705 808 B1**
(45) Veröffentlichungstag und Bekanntmachung des Hinweises auf die Patenterteilung: **29.10.1997**
(21) Anmeldenummer: 95112989.9
(22) Anmeldetag: 18.08.1995
(51) Int. Cl.: C06B 23/00, C06B 31/30

(54) **Festtreibstoff auf der Basis von phasenstabilisiertem Ammoniumnitrat**
Propellant based on phase-stabilized ammonium nitrate
Propergol à base de nitrate d'ammonium nitrate à phase stabilisée

(30) Priorität: 05.10.1994 DE 4435523
(43) Veröffentlichungstag der Anmeldung: 10.04.1996
(73) Patentinhaber: FRAUNHOFER-GESELLSCHAFT ZUR FÖRDERUNG DER ANGEWANDTEN FORSCHUNG E.V., 80636 München (DE)
(72) Erfinder: Menke, Klaus, Dr., D-76646 Bruchsal (DE); Böhnlein-Mauss, Jutta, Dr., D-67346 Speyer (DE); Schmid, Helmut, D-76131 Karlsruhe (DE); Bucerius, Klaus Martin, Dr., D-76229 Karlsruhe (DE); Engel, Walther, Dr., D-76327 Wöschbach (DE)

(56) Entgegenhaltungen:
- EP-A- 0 553 476
- EP-A- 0 576 326
- DE-C- 3 642 850
- GB-A- 862 289
- GB-A- 2 200 903
- US-A- 2 949 352
- US-A- 3 027 282
- US-A- 4 158 583
- US-A- 5 074 938
- US-A- 5 076 868

## Beschreibung

Die Erfindung betrifft einen Festtreibstoff für Raketenantriebe oder Gasgeneratoren, der als Oxidator phasenstabilisiertes Ammoniumnitrat enthält.

Festtreibstoffe der genannten Art weisen in der Regel eine niedrige Abbrandgeschwindigkeit und einen hohen Druckexponenten auf. Die Abbrandgeschwindigkeit läßt sich durch Zusatz von festen energetischen Stoffen, wie Oktogen (HMX) oder Hexogen (RDX), oder von Metallen mit hoher Verbrennungswärme, wie Aluminium oder Bor steigern. Dem gleichen Ziel dienen auch Kombinationen mit energiereichen Bindern. Hierzu zählen isocyanat-gebundenes Glycidylazidopolymer (GAP), nitratesterhaltige Polymere, wie Polyglycidylnitrat und Polynitratomethylethyloxetan oder nitroamino-substituierte Polymere. Auch wenn sich hierdurch die Abbrandgeschwindigkeit steigern läßt, werden der Druckexponent und der Temperaturkoeffizient nicht oder nur wenig erniedrigt. Zusätze von Ammoniumperchlorat, die zu einer Steigerung der Abbrandgeschwindigkeit führen, senken zwar bei höherer Dosierung den Druckexponenten, führen jedoch zur Bildung von Salzsäure im Abgas und damit zu starker Rauchbildung bei hoher Luftfeuchtigkeit.

Bei Doublebase- und Composit Doublebase-Festtreibstoffen läßt sich das Abbrandverhalten durch Zusatz von Blei- und Kupfersalzen oder -oxiden in Verbindung mit Ruß günstig beeinflußen, doch lassen sich diese Zusätze bei ammoniumnitrathaltigen Treibstoffen nur in begrenzten Maß einsetzen. Die genannten Salze und Oxide wirken wiederum vornehmlich im Sinne einer Steigerung der Abbrandgeschwindigkeit, können jedoch den Druckexponenten nicht ausreichend absenken.

Der Erfindung liegt die Aufgabe zugrunde, daß Abbrandverhalten von Festtreibstoffen auf der Basis von phasenstabilisiertem Ammoniumnitrat zu verbessern.

Erfindungsgemäß besteht ein solcher Festtreibstoff aus 35 bis 80 Massen-% Ammoniumnitrat (AN) mit einer mittleren Korngröße von 5 bis 200µm, das durch chemische Umsetzung mit CuO oder ZnO phasenstabilisiert ist (PSAN), 15 bis 50 Massen-% eines Bindersystems aus einem Binderpolymer und einem energiereichen Weichmacher sowie 0,2 bis 5,0 Massen-% eines Abbrandmoderators aus Vanadium/Molybdänoxid als Oxidmischung oder Mischoxid.

Festtreibstoffe dieser Formulierung zeigen ein sehr günstiges Abbrandverhalten. Es werden je nach Zusammensetzung Abbrandgeschwindigkeiten über 8mm/s bei Normaltemperatur und einem Brennkammerdruck von 10 MPa erreicht. Der Druckexponent erreicht im Bereich von 4 bis 25 MPa, gegebenenfalls 7 bis 25 MPa, Werte von n < 0,6, im günstigen Fall n < 0,5. Dieses Abbrandverhalten verleiht dem erfindungsgemäß zusammengesetzten Festtreibstoff besondere Eignung zum Einsatz in Flugkörpern der taktischen oder strategischen Raketenabwehr.

Die erfindungsgemäßen Festtreibstoffe zeichnen sich zunächst durch das mit Kupferoxid oder Zinkoxid umgesetzte, phasenstabilisierte Ammoniumnitrat als Oxidator aus, wobei die Metalloxide vorzugsweise mit 1 bis 7 Massen-% eingesetzt werden. Sie stabilisieren die Kristallphasen des AN und unterdrücken größere Volumenänderungen des Korns im Temperaturbereich von -40 bis +70° C. Der Einbau in die Kristallmatrix des AN geschieht über eine chemische Reaktion von Kupfer- oder Zinkoxid mit der Schmelze des reinen Ammoniumnitrats unter Abspaltung von Wasser. Die für die Herstellung des Treibstoffs günstigste Partikelform kann dann durch Versprühen der Schmelze und schnelles Abkühlen im kalten, zyklonartig geführten Luftstrom erhalten werden.

Das Abbrandverhalten wird maßgeblich durch die Korngröße des phasenstabilisierten Ammoniumnitrats beeinflußt. Bevorzugt wird eine feinkristalline Form mit einer mittleren Korngröße von 5 bis 200 µm bei einem Anteil von 35 bis 80 Massen-% im Treibstoff. Besonders günstige Abbrandwerte ergeben sich dann, wenn die AN-Fraktion überwiegend in kleinerer Korngröße von 5 bis 80 µm und weniger in mittlerer Korngröße von 100 bis 160 µm vorliegt.

Der erfindungsgemäße Festtreibstoff kann ferner energiereiche Stoffe, insbesondere Nitramine enthalten, wie Hexogen (RDX) oder Oktogen (HMX) mit einer mittleren Korngröße von 2 bis 20 µm bei einem Anteil von 1 bis 20 Massen-%.

Weiterhin können Metalle, wie Aluminium, Magnesium oder Bor mit 0,5 bis 20 Massen-% Bestandteil des Treibstoffs sein. Hierbei empfiehlt sich eine Korngröße von 0,1 bis 50 µm.

Um dem Treibstoff eine ausreichende chemische Stabilität zu verleihen, werden ihm mit Vorteil Stabilisatoren zugesetzt, die als Stickoxid- und Säurefänger wirken. Hierbei handelt es sich vorzugsweise um Diphenylamin, 2-Nitrodiphenylamin, N-Methylnitroanilin, die jeweils allein oder in Kombination miteinander in Konzentrationen von 0,4 bis 2 Massen-% zum Einsatz kommen. Diese lassen sich insbesondere bei salpetersäurehaltigen Treibstoffen mit geringen Mengen im Bereich von 0,5 Massen % des im gleichen Sinne wirkenden Magnesiumoxids kombinieren.

Die Abbrandmoderatoren werden vorzugsweise als Mischoxide eingesetzt, in denen Molybdän der Oxidationsstufe +VI und Vanadium der Oxidationsstufe +IV und +V vorliegen. Beispielhafte Zusammensetzungen der Mischoxide sind V₆Mo₄O₂₅ und V₆Mo₁₅O₆₀.

Die Abbrandmoderatoren können ferner als Trägermaterial Crom III- oder Titan IV-Oxide aufweisen.

Die erfindungsgemäß mit 0,2 bis 5,0 Massen-% eingesetzten Abbrandmoderatoren werden vorteilhafterweise mit Ruß oder Graphit mit einem Anteil von 5 bis 50 Massen-% der Fraktion des Abbrandmoderators zugesetzt.

Weiterer wesentlicher Bestandteil in Konzentrationen von 15 bis 50 Massen-% ist ein Bindersystem, bestehend aus einem Binderpolymer und einem energiereichen Weichmacher. Das Binderpolymer selbst kann inert sein, wobei es sich vorzugsweise um isocyanathärtende, bi- oder trifunktionell hydroxisubstituierte Polyester- oder Polyetherpräpolymere handelt. Stattdessen können auch energiereiche Polymere, vorzugsweise isocyanathärtendes, di- oder trifunktionelles hydroxisubstituiertes Glycidylazidopolymer eingesetzt werden.

Die energiereichen Weichmacher werden vorzugsweise aus der Gruppe der chemisch stabilen Nitratester, Nitro-, Nitroamino- oder Azidoweichmacher ausgewählt.

Als Nitratester kommen vor allem Trimethylolethantrinitrat (TMETN), Butantrioltrinitrat (BTTN) oder Diethylenglykoldinitrat (DEGDN) in Frage.

Als Beispiel für einen Nitroweichmacher sei ein 1:1 Gemisch von Bisdinitropropylformal/acetal (BDNPF/A) erwähnt, während als Nitroaminoweichmacher ein 1:1 Gemisch von N-Ethyl- und N- Methylnitratoethylnitroamin (EtNENA bzw. MeNENA) oder N-n-Butyl- N-nitratoethylnitroamin (BuNENA) oder N, N'-Dinitratoethylnitroamin (DINA) geeignet ist.

Als Azidoweichmacher kommen insbesondere kurzkettige, bisazidoterminierte GAP-Oligomere (GAP-A) oder das 1, 5-Diazido-3-nitroaminopentan (DANPE) in Frage.

Je nach Art, Verträglichkeit und Energie der Binderkomponenten beträgt das Verhältnis Polymer/Weichmacher 1:3 bis 20:1 Massen-%. Selbstverständlich können die Binderpolymere auch in reiner Form verwendet werden.

Dem phasenstabilisierten Ammoniumnitrat werden vorzugsweise 0,1 bis 1 Massen-% seiner Fraktion Antibackmittel, z.B. ultrafeines (Korngröße etwa 0,02 µm) Silicagel, Natriumlaurylsulfonat, Tricalciumphosphat oder andere Tenside zugesetzt.

Erfindungsgemäß lassen sich die Vanadium/Molybdänoxid-Abbrandmoderatoren in idealer Weise mit Kupfersalzen, -oxiden, oder -komplexen verbinden, was eine weitere Steigerung der Abbrandgeschwindigkeit vor allem im niedrigen Druckbereich, verbunden mit einer weiteren Senkung des Druckexponenten mit sich bringt.

Besonders günstig wirkt sich deshalb der Einsatz des mit Kupferoxid stabilisierten Ammoniumnitrats in Kombination mit Vanadium/Molybdänoxiden auf das Abbrandverhalten aus. Bei dem erfindungsgemäß vorgesehenen Zusatz von 2 bis 7 Massen-% der phasenstabilisierenden CuO ergeben sich deutlich höhere Abbrandgeschwindigkeiten und niedrige Druckexponenten. Dieses günstige Abbrandverhalten ist vor allem Festtreibstoffen festzustellen, deren Binder bis zu 50% Azidoverbindungen in Gestalt energetischer Polymere und/oder Weichmacher enthält.

In weiterhin bevorzugter Ausgestaltung ist vorgesehen, daß die Abbrandmoderatoren eine Korngröße im Bereich von 1 bis 60 µm, vorzugsweise 1 bis 10 µm, und eine hohe innere Oberfläche von 5 bis 100m²/g, vorzugsweise 20 bis 60m²/g aufweisen.

Metallfreie Festtreibstoffe der beschriebenen Art eignen sich durch ihren Energieinhalt, ihren raucharmen, salzsäurefreien Abbrand und ihre vergleichsweise geringe, mechanische und detonative Empfindlichkeit für den Einsatz in Raketenmotoren, während energieärmere Formulierungen mit höherem Binderanteil für die Anwendung als Gasgeneratortreibsätze geeignet sind.

Beim Einsatz der beschriebenen Festtreibstoffe in Raketenmotoren werden als weitere Additive mit Vorteil hochschmelzende Metallkarbide oder -nitrate, vorzugsweise Silicium- und/oder Zirkonkarbid mit einer Konzentration von 0,1 bis 1 Massen-% zugesetzt. Diese Additive sorgen in der erfindungsgemäßen Formulierung ohne Metallzusatz für die Unterdrückung instabiler Oszillationen im Abbrandverhalten.

### Beispiel

Tabelle 1 zeigt in ihrem oberen Teil fünf verschiedene Formulierungen von Ammoniumnitrat, das mit Kupferoxid bzw. Zinkoxid phasenstabilisiert ist (PSAN). Im unteren Teil der Tabelle ist zu den einzelnen Formulierungen die Abbrandgeschwindigkeit r (mm/s) bei 20° C und bei drei verschiedenen Brennkammerdrucken angegeben. Darunter findet sich der Druckexponent n für verschiedene, in Klammern angegebene Druckbereiche.

Der Vergleich der Formulierung Cu1 und Cu2 zeigt, wie mit kleiner werdender Korngröße die Wirkung des Abbrandmoderators im Sinne einer Steigerung der Abbrandgeschwindigkeit und einer Senkung des Druckexponenten deutlich verbessert wird. Hingegen verschlechtern sich die Verhältnisse, wenn, wie bei Cu3, der Anteil energetischer Nitratesterweichmacher den GAP-Anteil des Binders übersteigt. Dies ist insbesondere beim Druckexponenten auffällig. Cu4 veranschaulicht die abbrandsteigernde Wirkung von zusätzlich zugegebenem Kupferoxid. Schließlich zeigt Zn1 bei gleicher Korngröße des PSAN, daß mit Vanadium/Molybdänoxid Abbrandmoderatoren auch ohne Kupferverbindungen Druckexponenten n < 0,6 und Abbrandgeschwindigkeiten r > 8 mm/s bei 10 MPa Brennkammerdruck erreicht werden können.

In dem Diagramm gemäß Abbildung 1 ist das Abbrandverhalten der Formulierungen Cu1, Cu2 und Zn1 als Funktion $\text{lgr = f(lgp)}$ für einen Treibstoff mit 68% Feststoffanteil, ein Ammoniumnitrat mit einem Korngrößenverhältnis 160/55 µm von 4:6 und einem Bindersystem GAP (Glycidylazidopolymer/Pl (Platicizer-Weichmacher) aufgezeigt. Hier wird einerseits deutlich der die Abbrandgeschwindigkeit begünstigende Einfluß der kleineren Korngröße (Cu2 gegenüber Cu1) bei gleichzeitiger Absenkung des Druckexponenten von n = 0,56 auf n = 0,49. Ferner ist bei Zn1 mit einem Druckexponenten, der immer noch unter 0,6 liegt, eine gleichwohl noch passable Abbrandgeschwindigkeit ersichtlich.

Im Diagramm gemäß Abbildung 2 sind die gleichen Abhängigkeiten für Cu3 mit hohem und Cu4 mit niedrigem Anteil an Nitratester-Weichmacher gezeigt; die günstigeren Werte bei Cu4 sowohl hinsichtlich Abbrandgeschwindigkeit als auch Druckexponent sind augenfällig.

**Tabelle 1**

| Treibstofformulierungen und Abbrandeigenschaften | | | | | |
|---|---|---|---|---|---|
| | Cu1 | Cu2 | Cu3 | Cu4 | Zn1 |
| Cu PSAN 3% CuO 160µm | 42 | 22 | 22 | 22 | - |
| Cu PSAN 3% CuO 55µm | 18 | 33 | 33 | 33 | - |
| Zn PSAN 3% ZnO 160µm | - | - | - | - | 22 |
| Zn PSAN 3% ZnO 55µm | - | - | - | - | 33 |
| RDX 5 µm | 10 | 10 | 10 | 10 | 10 |
| GAP/N100 | 16,5 | 16 | 10 | 16 | 16 |
| TMETN | 10 | 15,5 | 7,5 | 15,5 | 15,5 |
| BTTN | - | - | 14 | - | - |
| DPA | 0,5 | 0,5 | 0,5 | 0,5 | 0,5 |
| Cu-oxid | - | - | - | 1 | - |
| V/Mo-oxid | 2,5 | 2,5 | 2,5 | 1,5 | 2,5 |
| Ruß | 0,5 | 0,5 | 0,5 | 0,5 | 0,5 |

| Abbrandgeschw. bei 20°C (mm/s) | | | | | |
|---|---|---|---|---|---|
| ^{r}2MPA | 2,8 | 3,5 | 3,4 | 4,3 | 2,7 |
| ^{r}7MPa | 7,6 | 8,3 | 7,7 | 8,6 | 6,9 |
| ^{r}10MPa | 9,2 | 9,6 | 9,6 | 10,0 | 8,3 |
| Druckexponenten n (Bereich MPa) | 0,57 (4-25) | 0,48 (4-25) | 0,62 (4-18) | 0,51 (4-18) | 0,59 (4-25) |
| | 0,95 (2-4) | 0,80 (2-4) | | | 0,90 (2-4) |

## Patentansprüche

1. Festtreibstoff für Raketenantriebe oder Gasgeneratoren, bestehend aus 35 bis 80 Massen-% Ammoniumnitrat (AN) mit einer mittleren Korngröße von 5 bis 200µm, das durch chemische Umsetzung mit CuO oder ZnO phasenstabilisiert ist (PSAN), 15 bis 50 Massen-% eines Bindersystems aus einem Binderpolymer und einem energiereichen Weichmacher sowie 0,2 bis 5,0 Massen-% eines Abbrandmoderators aus Vanadiumoxid/Molybdänoxid als Oxidmischung oder Mischoxid.

2. Festtreibstoff nach Anspruch 1, bei dem der Anteil an phasenstabilisierendem CuO oder ZnO 1 bis 7 Massen-% der Ammoniumnitratfraktion beträgt und durch chemische Reaktion mit der AN-Schmelze unter Abspaltung von Wasser in die Kristallmatrix von AN eingebaut ist.

3. Festtreibstoff nach Anspruch 1 oder 2 mit einem weiteren Anteil von 1 bis 20 Massen % energiereicher Nitramine, ausgewählt unter Hexogen und Oktogen, mit einer mittleren Korngröße von 1-20µm.

4. Festtreibstoff nach einem der Ansprüche 1 bis 3, mit einem weiteren Anteil von 0,5 bis 20 Massen-% Metalle, ausgewählt unter Aluminium, Magnesium und Bor, mit einer Korngröße von 0,1 bis 50µm.

5. Festtreibstoff nach einem der Ansprüche 1 bis 4 mit einem weiteren Anteil von 0,4 bis 2 Massen-% eines als Stickoxid- und Säurefänger wirkenden Stabilisators, aus Diphenylamin, 2-Nitrodiphenylamin oder N-Methylnitroanilin oder einer Kombination derselben.

6. Festtreibstoff nach einem der Ansprüche 1 bis 5 mit einem Zusatz von Ruß oder Graphit mit 5 bis 50 % Massen-% der Fraktion des Abbrandmoderators.

7. Festtreibstoff nach einem der Ansprüche 1 bis 6, bei dem das Binderpolymer ein isocyanathärtendes bi- oder trifunktionelles hydroxysubstituiertes Polyester- oder Polyetherprepolymer ist.

8. Festtreibstoff nach einem der Ansprüche 1 bis 6, bei dem das Binderpolymer ein energiereiches Polymer ist.

9. Festtreibstoff nach Anspruch 8, bei dem das energiereiche Polymer ein isocyanathärtendes, bi- oder trifunktionelles, hydroxysubstituiertes Glycidylazidopolymer (GAP) ist.

10. Festtreibstoff nach einem der Ansprüche 1 bis 9, bei dem der energiereiche Weichmacher aus der Gruppe der chemisch stabilen Nitratester, Nitro-, Nitroamino- oder Azidoweichmacher ausgewählt ist.

11. Festtreibstoff nach Anspruch 10, bei dem der Nitratester ein Trimethylolethantrinitrat (TMETN), Butantrioltrinitrat (BTTN) oder Diethylenglykoldinitrat (DEGDN) ist.

12. Festtreibstoff nach Anspruch 10, bei dem der Nitroweichmacher ein 1:1 Gemisch von Bisdinitropropylformal/Bisdinitropropylacetal (BDNPF/BDNPA) ist.

13. Festtreibstoff nach Anspruch 10, bei dem der Nitroaminoweichmacher ein 1:1 Gemisch von N-Ethyl- und N-Methylnitratoethylnitroamin (EtNENA und MeNENA) oder N-n-Butyl-N-nitratoethylnitroamin (BuNENA) oder N, N' Dinitratoethylnitroamin (DINA) ist.

14. Festtreibstoff nach Anspruch 10, bei dem der Azidoweichmacher aus kurzkettigen GAP-Oligomeren (GAP-A) mit endständigen Bisazido-Gruppen oder aus 1,5 Diazido-3-nitroaminopentan (DANPE) besteht.

15. Festtreibstoff nach einem der Ansprüche 1 bis 14, dadurch gekennzeichnet, daß die Binderpolymere und die Weichmacher in Abhängigkeit von Art, Verträglichkeit und Energieinhalt im Bindersystem in einem Verhältnis von 1:3 bis 3:1 Massen-% vorliegen.

16. Festtreibstoff nach einem der Ansprüche 1 bis 15, wobei die mittlere Korngröße des PSAN zwischen 5 und 80µm liegt.

17. Festtreibstoff nach einem der Ansprüche 1 bis 16, wobei dem PSAN 0,1 bis 1 Massen-% seiner Fraktion an ultrafeinem Silicagel (Korngröße etwa 0,02µm), Natriumlaurylsulfonat, Tricalciumphosphat oder anderen Tensiden als Antibackmittel zugesetzt sind.

18. Festtreibstoff nach einem der Ansprüche 1 bis 17, bei dem die Vanadiumoxid /Molybdänoxid-Abbrandmoderatoren in Verbindung mit Cu-Salzen, Oxiden oder Komplexen eingesetzt sind.

19. Festtreibstoff nach einem der Ansprüche 1 bis 18, wobei die Abbrandmoderatoren Mischoxide von Molybdän der Oxidationsstufe +VI und Vanadium der Oxidationsstufen +IV und +V enthalten.

20. Festtreibstoff nach einem der Ansprüche 1 bis 19, wobei die Abbrandmoderatoren als Trägermaterial Chrom (III)- oder Titan (IV)-Oxide aufweisen.

21. Festtreibstoff nach einem der Ansprüche 1 bis 20, dadurch gekennzeichnet, daß die Abbrandmoderatoren eine Korngröße von 1 bis 60 µm, vorzugsweise 1 bis 10 µm, und eine große innere Oberfläche von 5 bis 100m²/g, vorzugsweise 20 bis 60 m²/g aufweisen.

22. Festtreibstoff nach einem der Ansprüche 1 bis 21, dadurch gekennzeichnet, daß dieser bei Verwendung in Raketenmotoren 0,1 bis 1% Massen-% an hochschmelzenden Metallcarbiden oder -nitriden als Additive zur Unterdrückung eines instabilen, oszillierenden Abbrandverhalten enthalten.

23. Festtreibstoff nach Anspruch 22, dadurch gekennzeichnet, daß die Additive Silicium- und/oder Zirkoniumcarbid sind.

## Claims

1. Solid propellant for rocket drives or gas generators comprising 35 to 80% by mass of ammonium nitrate (AN) with a median granular size of 5 to 200 µm, which is phase-stabilised by chemical conversion with CuO or ZnO (PSAN), 15 to 50% by mass of a binder system consisting of a binding polymer and an energy-rich plasticiser and 0.2 to 5.0% by mass of a calcine moderator of vanadium oxide/molybdenum oxide as an oxide mixture or mixed oxide.

2. Solid propellant according to claim 1, in which the proportion of phase-stabilised CuO or ZnO comes to 1 to 7% by mass of the ammonium nitrate fraction and is incorporated in the crystal matrix of AN by chemical reaction with the AN melt, releasing water.

3. Solid propellant according to claim 1 or 2, with a further proportion of 1 to 20% by mass of energy-rich nitramines, selected from hexogen and octogen, with a median granular size of 1 to 20 µm.

4. Solid propellant according to one of claims 1 to 3, with a further proportion of 0.5 to 20% by mass of metal selected from aluminium, magnesium and boron, with a granular size of 0,1 to 50 µm.

5. Solid propellant according to one of claims 1 to 4, with a further proportion of 0.4 to 2% by mass of a stabiliser acting as a catching agent for nitrogen oxide and acid, comprising diphenylamine, 2-nitrodiphenylamine or N-methylnitoraniline or a combination of the same.

6. Solid propellant according to one of claims 1 to 5, with an addition of carbon black or graphite with 5 to 50% by mass of the fraction of the calcine moderator.

7. Solid propellant according to one of claims 1 to 6, in which the binding polymer is an isocyanate-hardening bi-or tri-functional hydroxy-substituted polyester or polyether prepolymer.

8. Solid propellant according to one of claims 1 to 6, in which the binding polymer is an energy-rich polymer.

9. Solid propellant according to claim 8, in which the energy-rich polymer is an isocyanate-hardening bi- or tri-functional hydroxy-substituted glycidylazidopolymer (GAP).

10. Solid propellant according to one of claims 1 to 9, in which the energy-rich plasticiser is selected from the group of chemically stable nitrate esters, nitro-, nitroamino- or azido plasticisers.

11. Solid propellant according to claim 10, in which the nitrate ester is a trimethylolethane trinitrate (TMETN), butane trioltrinitrate (BTTN) or diethylene glycol dinitrate (DEGDN).

12. Solid propellant according to claim 10, in which the nitroplasticiser is a 1:1 mixture of bisdinitropropylformal/bisdinitropropylacetal (BDNPF/BDNPA).

13. Solid propellant according to claim 10, in which the nitroamino plasticiser is a 1:1 mixture of N-ethyl and N-methylnitratoethylnitroamine (EtNENA and MeNENA) or N-n-butyl-N-nitratoethyl nitroamine (BuNENA) or N, N' dinitratoethyl nitroamine (DINA).

14. Solid propellant according to claim 10, in which the acidoplasticer comprises short-chain GAP-oligomers (GAP-A) with terminal bisazido groups, or comprising 1, 5 diazido-3-nitroamino pentane (DANPE).

15. Solid propellant according to one of claims 1 to 14, characterised in that the binding polymers and the plasticisers are present in a ratio of 1:3 to 3:1% by plasticisers are present in a ratio of 1:3 to 3:1% by mass in dependence on the type, compatibility and energy content in the binder system.

16. Solid propellant according to one of claims 1 to 15, the median granular size of the PSAN lying between 5 and 80 µm.

17. Solid propellant according to one of claims 1 to 16, there being added to the PSAN 0.1 to 1% by mass of its fraction of ultrafine silica gel (granular size about 0.2 µm), sodium lauryl sulphonate, tricalcium phosphate or other tensides as anticaking agents.

18. Solid propellant according to one of claims 1 to 17, in which the vanadium oxide/molybdenum oxide-calcin moderators are used in conjunction with copper salts, oxides or complexes.

19. Solid propellant according to one of claims 1 to 18, the calcine moderators containing mixed oxides of molybdenum of the oxidation stage +VI and vanadium of the oxidation stages +IV and +V.

20. Solid propellant according to one of claims 1 to 19, the calcine moderators having as carrier material chromium (III) - or titanium (IV) - oxides.

21. Solid propellant according to one of claims 1 to 20, characterised in that the calcine moderators have a granular size of 1 to 60 µm, preferably 1 to 10 µm and a large internal surface of 5 to 100m²/g, preferably 20 to 60m²/g.

22. Solid propellant according to one of claims 1 to 21, characterised in that when used in rocket motors, there is added thereto 0.1 to 1% by mass of high-melting metal carbides or nitrides as additives for suppressing an unstable, oscillating burning behaviour.

23. Solid propellant according to claim 22, characterised in that the additives are silicon- and/or zirconium carbide.

## Revendications

1. Propergol pour propulsion de fusée ou générateur de gaz, formé de 35 à 80 % en masse de nitrate d'ammonium (AN) ayant une taille moyenne de grains de 5 à 200 µm, dont les phases sont stabilisées par réaction chimique avec CuO ou ZnO (PSAN), 15 à 50 % en masse d'un système d'agents liants constitué d'un polymère d'agents liants et d'un agent plastifiant à haute énergie ainsi que 0,2 à 5,0 % en masse d'un modérateur de combustion à base d'oxyde de vanadium/oxyde de molybdène en tant que mélange d'oxydes ou en tant qu'oxyde mixte.

2. Propergol selon la revendication 1,
dans lequel
la quantité en CuO ou ZnO qui stabilise les phases, s'élève à 1 à 7 % en masse de la fraction nitrate d'ammonium et est incorporé par réaction chimique avec le produit de fusion d'AN avec élimination d'eau dans la matrice cristalline de AN.

3. Propergol selon la revendication 1 ou la revendication 2,
contenant une quantité supplémentaire de 1 à 20 % en masse de nitramine à énergie élevée, choisie parmi l'hexogène et l'octogène, ayant une taille moyenne de grain de 1 à 20 µm.

4. Propergol selon l'une des revendications 1 à 3,
renfermant une quantité supplémentaire de 0,5 à 20 % en masse de métaux choisis parmi l'aluminium, le magnésium et le bore ayant une taille de grains de 0,1 à 50 µm.

5. Propergol selon l'une des revendications 1 à 4,
renfermant une quantité supplémentaire de 0,4 à 2 % en masse d'un agent stabilisant agissant comme capteur d'oxyde d'azote et capteur d'acides, parmi la diphénylamine, la 2-nitro-diphénylamine ou la N-méthylnitroaniline ou une combinaison de ceux-ci.

6. Propergol selon l'une des revendications 1 à 5,
renfermant un ajout de noir de fumée ou de graphite ayant de 5 à 50 % en masse de la fraction de modérateur de combustion.

7. Propergol selon l'une des revendications 1 à 6,
dans lequel
le polymère d'agents liants est un prépolymère de polyesters ou de polyéthers substitué par un hydroxy, bi- ou tri-fonctionnel, durcissant par un isocyanate.

8. Propergol selon l'une des revendications 1 à 6,
dans lequel
le polymère d'agent liant est un polymère à haute énergie.

9. Propergol selon la revendication 8,
dans lequel
le polymère à haute énergie est un polymère du type glycylazido (GAP) substitué par un hydroxy, bi- ou trifonctionnel, durcissant par un isocyanate.

10. Propergol selon l'une des revendications 1 à 9,
dans lequel
l'agent plastifiant à haute énergie est choisi dans le groupe des esters d'acide nitrique stables chimiquement, des agents plastifiants du type nitro, nitroamino ou azido.

11. Propergol selon la revendication 10,
dans lequel
l'ester d'acide nitrique est un triméthyloléthanetrinitrate (TMETN), un butanetrioltrinitrate (BTTN) ou un diéthylèneglycoldinitrate (DEGDN).

12. Propergol selon la revendication 10,
dans lequel
l'agent plastifiant du type nitro est un mélange 1:1 de bisnitropropylformal/bisdinitropropylacétal (BDNPF/BDNPA).

13. Propergol selon la revendication 10,
dans lequel
l'agent plastifiant du type nitroamino est un mélange 1:1 de N-ethyl- et de N-méthylnitratoéthylnitroamine (EtNENA et MeNENA) ou de N-n-butyl-N-nitratoéthylnitroamine (BuNENA) ou de N, N'-dinitratoéthylnitroamine (DINA).

14. Propergol selon la revendication 10,
dans lequel
l'agent plastifiant du type azido consiste en des oligomères de GAP à chaîne courte (GAP-A) ayant des groupes bisazido terminaux ou en du 1,5 diazido-3-nitroaminopentane (DANPE).

15. Propergol selon l'une des revendications 1 à 14,
caractérisé en ce que
les polymères d'agents liants et les agents plastifiants sont présents en fonction du type, de la compatibilité et de la teneur en énergie dans le système d'agents liants dans un rapport allant de 1:3 à 3:1 % en masse.

16. Propergol selon l'une des revendications 1 à 15,
dans lequel
la taille moyenne de grains du PSAN se situe entre 5 et 80 µm.

17. Propergol selon l'une des revendications 1 à 16,
dans lequel
on ajoute au PSAN 0,1 à 1 % en masse de sa fraction en silicagel ultrafin (taille de grains environ 0,02 µm), un lauryl-sulfonate de sodium, du phosphate tricalcique ou d'autres agents tensioactifs comme agent anti agglomération.

18. Propergol selon l'une des revendications 1 à 17,
dans lequel
on met en oeuvre les modérateurs de combustion oxyde de vanadium/oxyde de molybdène en connexion avec des sels, des oxydes ou des complexes de cuivre.

19. Propergol selon l'une des revendications 1 à 18,
dans lequel
les modérateurs de combustion renferment des oxydes mixtes de molybdène de degré d'oxydation + VI et de vanadium de degré d'oxydation + IV et + V.

20. Propergol selon l'une des revendications 1 à 19,
dans lequel
les modérateurs de combustion possèdent comme matériau support des oxydes de chrome (III) ou de titane (IV).

21. Propergol selon l'une des revendications 1 à 20,
caractérisé en ce que
les modérateurs de combustion possèdent une taille de grains allant de 1 à 60 µm, de préférence de 1 à 10 µm, et une surface interne importante, allant de 5 à 100 m²/g, de préférence de 20 à 60 m²/g.

22. Propergol selon l'une des revendications 1 à 21,
caractérisé en ce que
ceux-ci renferment lors de l'utilisation dans des moteurs de fusée, de 0,1 à 1 % en masse en carbure ou nitrure métallique à haut point de fusion en tant qu'additifs pour la suppression d'un comportement à la combustion instable, oscillant.

23. Propergol selon la revendication 22,
caractérisé en ce que
les additifs sont du carbure de silicium et/ou de zirconium.
